# FASCICULE DE BREVET EUROPEEN

(11) **EP 3 310 936 B1**
(45) Date de publication et mention de la délivrance du brevet: **01.01.2020**
(21) Numéro de dépôt: 16736530.3
(22) Date de dépôt: 17.06.2016
(51) Int. Cl.: C22C 38/20, C22C 38/22, C22C 38/24, C22C 38/42, C22C 38/44, C22C 38/46, C22C 38/60, C21D 1/18, C21D 9/10, C22C 38/02, C22C 38/04, C22C 38/06, F41A 21/20

(54) **ACIER POUR ARME DE PETIT CALIBRE**
STAHL FÜR KLEINKALIBRIGE WAFFE
STEEL FOR SMALL-CALIBRE WEAPON

(30) Priorité: 19.06.2015 FR 1555621
(43) Date de publication de la demande: 25.04.2018
(73) Titulaire: Aubert & Duval, 75015 Paris (FR)
(72) Inventeur: BELLUS, Jacques, J, 42530 Saint Genest-lerpt (FR); THIERREE, Dominique, 03330 Bellenaves (FR)
(74) Mandataire: Cabinet Beau de Loménie
(86) Numéro de dépôt international: PCT/FR2016/051475
(87) Numéro de publication internationale: WO 2016/203169

(56) Documents cités:
- JP-A- 2000 080 444
- US-A- 2 876 095
- US-A- 4 622 080
- US-A1- 2011 253 270

## Description

La présente invention concerne un nouvel acier destiné à être utilisé pour la fabrication de tube d'arme de petit calibre, présentant une bonne aptitude au martelage et une bonne résistance à l'éclatement lors d'un gonflement excessif du tube sous forte pression.

Lors de l'utilisation d'une arme, son canon est soumis à de fortes contraintes thermiques et mécaniques. Il est en particulier important que le canon n'éclate pas lors de la mise à feu de l'arme, ce qui pourrait blesser son utilisateur. Il est donc nécessaire de disposer d'armes ayant une haute sécurité et une grande qualité. Pour cela, il est nécessaire de disposer d'acier ayant de bonnes caractéristiques mécaniques et en particulier une bonne résistance à l'éclatement, même à une température très basse.

Les demandes AT508777 et US 2011/0253270A1 décrivent une famille d'aciers pour la fabrication de tubes d'arme de petit calibre avec des teneurs en éléments principaux plus élevées que les teneurs communément développées pour ces applications. Ainsi en particulier cet acier comprend :
3,6 - 4,4% Cr, avantageusement 3,8 - 4,2 % ;
1,2 - 1,8% Mo, avantageusement 1,4 - 1,6 % et
0,42 - 0,5% V, avantageusement 0,44 - 0,48 %.

Ces documents précisent que ces fortes teneurs en chrome et molybdène ont un effet avantageux sur les comportements de trempe du matériau et ses propriétés à haute température. En effet d'après l'exemple comparatif de la figure 1 du document AT508777, l'acier V320 qui a une teneur en chrome et en molybdène bien inférieure, ne remplit pas les conditions pour servir de tube à canon dès 390°C. En revanche, la famille d'acier décrite dans ce document permet d'obtenir les propriétés mécaniques désirées avec des températures de revenu supérieures à 560°C, ce qui permet ainsi de présenter des résistances mécaniques à chaud élevées jusqu'à des températures de 500°C. Toutefois l'utilisation d'une teneur en chrome, en molybdène et en vanadium élevée est coûteuse. Par ailleurs, les propriétés de résilience de l'acier ne sont pas abordées par ce document, et la demande AT508777 illustre dans sa figure 2 une valeur en résilience standard de 30J à - 40°C. Or, il serait intéressant de pouvoir disposer d'un acier ayant une meilleure valeur de résilience, en particulier d'au moins 40J à -40 °C, tout en diminuant les coûts de production de cet acier. De plus, ces fortes teneurs en chrome, molybdène et vanadium nécessitent des températures de traitement pour la trempe élevées supérieures à 940°C, ce qui peut générer une augmentation des distorsions après trempe et accentue le risque de décarburation.

La demande japonaise JP2000-080444 décrit également une famille d'acier pour application tube d'arme. Il s'agit d'un acier à teneur en chrome plus faible que les aciers conventionnels 3%Cr mais avec une teneur plus élevée en Mo et V. Toutefois la famille décrite ne permet d'atteindre qu'un niveau limité en dureté HRC à 36 HRC. Ce niveau de dureté est très loin des niveaux requis pour des applications haut de gamme : 46-48 HRC. En outre le niveau de résilience basse température revendiqué est faible comparé à un acier 3%Cr standard, puisque le minimum revendiqué est de 16 J pour un niveau minimum de 20 J avec le 3%Cr.

Il serait donc intéressant de pouvoir disposer d'un acier ayant une meilleure valeur de résilience, en particulier d'au moins 40J à -40 °C, tout en ayant la dureté requise pour des applications haut de gamme : 46-48 HRC.

Le brevet US 2 876 095 décrit deux familles d'acier pour application tube d'arme à durée de vie améliorée à l'aide d'addition de terres rares au cours de l'élaboration du métal liquide. Les teneurs en chrome et en molybdène y sont plus basses que celles des autres aciers de l'art antérieur. Mais ce brevet ne décrit pas de propriétés mécaniques particulières et en particulier n'indique pas la résistance mécanique à chaud ni la résilience de l'acier.

Le brevet US 4 622 080 décrit un acier pour tube à canon dont la teneur en manganèse est de 0,50-1,00%.

Les inventeurs se sont aperçus de manière surprenante, qu'il était possible d'obtenir une nouvelle famille d'aciers moins coûteuse que celles de l'art antérieure, ayant une valeur de résilience supérieure aux aciers actuels et en particulier d'au moins 40J à -40 °C, tout en ayant une dureté requise pour des applications haut de gamme (46-48 HRC). Cette famille d'aciers peut donc être utilisée dans la fabrication de tube d'arme de petit calibre haut de gamme et donc de haute qualité et ayant une bonne sécurité pour l'utilisateur, puisque cette famille d'aciers présente une bonne aptitude au martelage et une bonne résistance à l'éclatement lors d'un gonflement excessif du tube sous forte pression sans être trop coûteuse. Cette famille est caractérisée par une faible teneur en Mn associée à une faible teneur en Si, tout en évitant l'ajout de trop fortes teneurs en Cr, Mo et V, éléments particulièrement coûteux.

La présente invention concerne donc une composition d'acier étant constituée par:
Carbone : 0,28-0,35 ;
Manganèse : 0,10- 0,30, de préférence 0,10-0,20 ;
Silicium : 0,10-0,20 ;
Chrome : 2,80-3,40;
Molybdène : 0,70-1,60, de préférence 0,70-1,30 ;
Vanadium : 0,20-0,50, de préférence 0,20-0,40;
Phosphore : ≤0,005;
Nickel : ≤ 0,10;
Aluminium : ≤0,025, de préférence 0,006 - 0,025 ;
Cuivre : ≤ 0,10;
Arsenic + Antimoine + Etain : < 100 ppm;
Soufre : < 10ppm
Fer : solde
en pourcentages en poids de la composition totale, ainsi que les impuretés inévitables.

En particulier les impuretés inévitables, notamment sous forme de plomb (Pb), de Bismuth (Bi), de magnésium (Mg), de cobalt (Co), sont maintenues au plus bas niveau. Ces impuretés sont généralement dues essentiellement au procédé de fabrication et à la qualité de l'enfournement.

La composition d'acier selon l'invention comprend une teneur en carbone (C) comprise entre 0,28 et 0,35% en poids par rapport au poids total de la composition. En effet la teneur en carbone permet d'assurer l'atteinte de la dureté recherchée (46-48 HRC) avec un minimum à 0,28% tout en n'étant pas préjudiciable à la résistance au choc avec un maximum à 0,35%. Une teneur plus élevée ne permettrait pas d'obtenir de bonnes propriétés en résistance au choc à basse température, la teneur en carbone élevée remontant la température de transition ductile/fragile vers des températures proches de 0°C.

La composition d'acier selon l'invention comprend une teneur en manganèse (Mn) comprise entre 0,10 et 0,30% en poids par rapport au poids total de la composition: une teneur minimale à 0,10% est indispensable pour assurer une désoxydation du métal liquide afin d'obtenir moins de 15 ppm d'oxygène sur produit. Par ailleurs la teneur en Mn ne doit pas être trop élevée pour obtenir de bon niveau de résilience. Avantageusement la teneur en Mn est comprise entre 0,10 et 0,20%, en poids par rapport au poids total de la composition. En effet, une faible teneur en Mn limitée à 0,3% améliore sensiblement le niveau de résilience à -40°C, et une teneur encore plus limitée à 0,20 % améliore encore plus significativement le niveau de résilience à -40 °C, d'autant plus avec un temps de revenu adapté, tout en gardant une résistance mécanique suffisante. Cette faible teneur en Mn doit s'accompagner d'une faible teneur en S afin d'éviter toute fragilisation par des sulfures à bas point de fusion.

La composition d'acier selon l'invention comprend une teneur en Silicium (Si) comprise entre 0,10 et 0,20%, en poids par rapport au poids total de la composition: en effet, les inventeurs se sont aperçus que la combinaison d'une basse teneur en Si et d'une basse teneur en Mn permet d'améliorer la valeur de résilience à basse température. Toutefois, la teneur en Si ne doit pas être en dessous de 0,10% afin d'assurer une désoxydation suffisante au cours de l'élaboration du métal liquide.

La composition d'acier selon l'invention comprend une teneur en chrome (Cr) comprise entre 2,80 et 3,40 % en poids par rapport au poids total la composition. Cette teneur doit être d'au minimum 2,80 % pour assurer les propriétés mécaniques élevées après revenu à une température minimale de 530°C. Cet élément étant couteux il est souhaitable de limiter son addition sur un plan économique. En outre il est fort probable qu'au-delà de 3,40 % de chrome, il n'y ait pas d'amélioration significative des propriétés mécaniques. En outre la limitation à une teneur en chrome à 3,4% permet de réaliser un traitement de mise en solution pour la trempe à 920°C. Cette limitation en température permet de limiter les phénomènes de décarburation et de minimiser les phénomènes de distorsion à la trempe. Une température maximale de 940°C pour l'opération de trempe est en effet souhaitable afin de limiter le grossissement du grain austénitique ce qui affecte négativement le niveau de résilience à basse température (-40°C). De façon avantageuse la teneur en chrome est comprise entre 2,80 et 3,20 %, de façon encore plus avantageuse entre 2,90 et 3,10 %, en poids par rapport au poids total de la composition.

La composition d'acier selon l'invention comprend une teneur en molybdène (Mo) comprise entre 0,70 et 1,60% en poids par rapport au poids total la composition. Cette teneur doit être d'au minimum 0,70% pour assurer les propriétés mécaniques élevées après revenu à une température minimale de 530°C. Cet élément étant couteux il est souhaitable de limiter son addition sur un plan économique. De façon avantageuse la teneur en molybdène est comprise entre 0,70 et 1,30% en poids par rapport au poids total de la composition. En effet cette gamme semble être le meilleur compromis entre les propriétés mécaniques et le coût de l'acier obtenu. De façon encore plus avantageuse la teneur en molybdène est comprise entre 0,70 et 1,10%, en particulier entre 0,80 et 0,90%, en poids par rapport au poids total de la composition.

La composition d'acier selon l'invention comprend une teneur en vanadium (V) comprise entre 0,20 et 0,50% en poids par rapport au poids total de la composition. En effet, une faible addition de Vanadium permet de contrôler la taille de grain austénitique. Une taille de grain fine permet d'améliorer la tenue en résilience basse température. Toutefois le vanadium est également un élément assez coûteux. Donc le meilleur compromis entre la tenue en résilience à basse température et le coût de l'acier obtenu se situe entre 0,20 et 0,50% en poids. De façon avantageuse, la teneur en vanadium est comprise entre 0,20 et 0,40%, de façon encore plus avantageuse entre 0,20 et 0,30%, en poids par rapport au poids total de la composition.

La composition d'acier selon l'invention ne doit pas comprendre plus de 0,025% d'aluminium (Al) en pourcentages en poids par rapport au poids total la composition, afin d'éviter la formation d'alumine préjudiciable aux propriétés recherchées. Dans un mode de réalisation avantageux la teneur en aluminium doit être supérieure à 0,006%, en particulier à 0,008 %, en poids par rapport au poids total de la composition, afin d'assurer une désoxydation suffisante du métal, la teneur en Silicium étant limitée à 0,200%. Ainsi dans un mode de réalisation particulier, la teneur en aluminium de la composition selon la présente invention est comprise entre 0,006 et 0,025 %, avantageusement entre 0,008 et 0,025 %, en poids par rapport au poids total de la composition.

La composition d'acier selon la présente invention présente une faible teneur en résiduels afin de limiter le risque de fragilisation. Ainsi une teneur en Phosphore (P) maximum de 50 ppm, avantageusement un maximum de 20 ppm, combinée à des teneurs limitées en arsenic (As), antimoine (Sb) et étain (Sn) avec une somme de ces trois éléments inférieure à 100 ppm permet d'obtenir un très bon compromis résistance/ténacité. Dans un mode de réalisation avantageux, la teneur en étain de la composition d'acier selon l'invention est inférieure à 40 ppm. Dans un autre mode de réalisation avantageux, la teneur en arsenic de la composition d'acier selon l'invention est inférieure à 40ppm. Dans encore un autre mode de réalisation avantageux, la teneur en antimoine de la composition d'acier selon l'invention est inférieure à 20ppm.

La composition d'acier selon l'invention ne doit pas comprendre plus de 0,10% de nickel (Ni) en pourcentages en poids par rapport au poids total de la composition afin d'atteindre des teneurs en H₂ faibles. Dans un mode de réalisation particulier, la teneur en nickel de la composition selon la présente invention est inférieure ou égale à 0,08%.

La composition d'acier selon l'invention ne doit pas comprendre plus de 0,10% de cuivre (Cu) en pourcentages en poids par rapport au poids total de la composition, afin d'éviter de fragiliser l'acier. Dans un mode de réalisation particulier, la teneur en cuivre de la composition selon la présente invention est inférieure ou égale à 0,05%.

La composition d'acier selon l'invention ne doit pas comprendre plus de 10ppm de soufre (S) en pourcentages en poids par rapport au poids total de la composition afin d'éviter toute fragilisation par des sulfures à bas point de fusion.

Dans un mode de réalisation particulièrement avantageux, la composition d'acier selon la présente invention est constituée par:
Carbone : 0,28-0,35 ;
Manganèse : 0,10-0,20 ;
Silicium : 0,10-0,20 ;
Chrome : 2,80-3,40;
Molybdène : 0,70-1,30 ;
Vanadium : 0,20-0,40;
Phosphore : ≤0,005;
Nickel : ≤ 0,10;
Aluminium : ≤0,025, de préférence 0,006 - 0,025 ;
Cuivre : ≤ 0,10;
Arsenic + Antimoine + Etain : < 100 ppm;
Soufre : < 10ppm
Fer : solde
en pourcentages en poids de la composition totale, ainsi que les impuretés inévitables.

La présente invention concerne également un procédé de fabrication d'une ébauche en acier ayant la composition d'acier selon l'invention, caractérisé en ce qu'il comprend :
a) une étape d'élaboration de l'acier ;
b) une étape de transformation de l'acier
c) un traitement thermique de l'acier comprenant une trempe à une température d'au moins 900°C et un traitement de revenu à une température d'au moins 530°C, avantageusement comprise entre 530 et 550°C, pendant une durée globale comprise entre 2 et 6 heures, avantageusement pendant une durée globale de 4 heures.

Le procédé selon la présente invention comprend donc une étape a) d'élaboration de l'acier. Cette étape permet donc l'obtention de l'acier ayant la composition selon la présente invention. Avantageusement l'étape a) d'élaboration est mise en œuvre en four électrique à arc suivi d'un affinage en poche avec traitement de dégazage (Vacuum Arc Degassing), avec éventuellement une étape de refusion sous laitier conducteur (ESR) ou sous vide (VAR), ou par des procédés VIM-VAR ou VIM-ESR.

L'élaboration par mise en oeuvre en four électrique à arc suivi d'un affinage en poche avec traitement de dégazage est le plus économique. Il permet d'obtenir un bon état inclusionnaire et des teneurs en gaz dissous faibles, en particulier des teneurs en H₂ faibles. Toutefois un traitement de refusion sous laitier conducteur ou sous vide donne des résultats similaires. Ces procédés sont bien connus de l'homme du métier.

Le procédé selon la présente invention comprend en outre une étape b) de transformation de l'acier obtenu à l'étape a). Avantageusement, l'étape b) consiste en une étape de laminage, forgeage, martelage, matriçage ou tout autre moyen permettant de corroyer l'acier, de façon encore plus avantageuse il s'agit d'une étape de laminage.

Le procédé selon la présente invention comprend enfin une étape c) de traitement thermique de l'acier comprenant un traitement de revenu à une température d'au moins 530°C, avantageusement comprise entre 530 et 550°C, en particulier de 545 °C, pendant une durée globale comprise entre 2 et 6 heures, avantageusement pendant une durée globale de 4 heures.

Ce traitement thermique de revenu donne les propriétés mécaniques finales de l'ébauche d'acier. La microstructure obtenue est de type martensite revenue avec éventuellement présence de quelques plages ferritiques en proportion très faible.

Dans un mode de réalisation particulier, l'étape c) comprend plusieurs traitements de revenu, en particulier plusieurs traitements de revenu de 2 heures chacun, dont les durées additionnées correspondent à la durée globale de ladite étape (c'est-à-dire avantageusement entre 2 et 6 heures, plus avantageusement 4 heures). Dans un mode de réalisation avantageux l'étape c) comprend deux ou trois traitements de revenu de 2 heures chacun (durée globale de 4 et 6 heures respectivement), en particulier deux traitements de revenu de 2 heures chacun, ce qui correspond donc à un traitement de revenu ayant une durée globale de 4 heures.

Ainsi donc, l'étape c) peut consister en un seul traitement de revenu ou en plusieurs traitements de revenu. Toutefois dans un mode préféré, elle consiste en un unique traitement de revenu.

L'étape c) comprend avant le traitement de revenu, une trempe à une température d'au moins 900 °C, avantageusement comprise entre 900 et 930°C, plus avantageusement de 920°C, en particulier pendant entre 10 et 30 minutes, plus particulièrement pendant 20 minutes. Il s'agit d'un traitement standard bien connu de l'homme du métier.

Dans encore un mode de réalisation particulier, l'étape de traitement thermique c) peut être suivie par une étape d) consistant en une opération de nitruration, avantageusement à une température au maximum de 545 °C. Il s'agit d'une étape bien connue de l'homme du métier.

La présente invention concerne également une ébauche d'acier susceptible d'être obtenue par le procédé selon l'invention. Cette ébauche est faite à base d'acier ayant la composition selon la présente invention et telle que décrite ci-dessus.

Grâce aux traitements thermiques de revenu du procédé selon l'invention, l'ébauche d'acier ainsi obtenue présente une bonne aptitude au martelage et une bonne aptitude à la résistance à l'éclatement lors d'un gonflement excessif du tube sous forte pression. Elle présente un bon compromis résistance/ténacité, en particulier à basse température, c'est-à-dire à une température inférieure ou égale à -40 °C.

Dans un mode de réalisation de la présente invention, l'ébauche d'acier selon l'invention présente une dureté comprise entre 46 et 48 HRC mesurée selon la norme ASTM E18 ou norme équivalente.

Dans un autre mode de réalisation de la présente invention, l'ébauche d'acier selon l'invention présente une résilience KV à -40°C d'au moins 40 Joules, avantageusement d'au moins 43 Joules, en particulier d'au moins 44 Joules, encore plus particulièrement d'au moins 46 Joules, la résilience étant mesurée selon la norme NF-EN ISO 148-1 ou norme équivalente.

Dans encore un autre mode de réalisation de la présente invention, l'ébauche d'acier selon l'invention présente une résistance mécanique Rm à la température ambiante comprise entre 1500 et 1600MPa, avantageusement entre 1510 et 1560 MPa, la résistance mécanique étant mesurée selon la norme NF EN ISO 6892-1 ou norme équivalente.

La présente invention concerne également l'utilisation d'une ébauche d'acier selon l'invention ou d'une composition d'acier selon l'invention pour la fabrication d'un élément d'appareil à pression, notamment tels que des bouchons ou manchons, notamment de culasse, ou des tubes d'appareils à pression supportant notamment de 4000 à 10 000 bars, dont notamment des tubes de canons.

Avantageusement l'élément d'appareil à pression est un tube de canon, en particulier d'armes de petits calibres, plus particulièrement pour des armes légères, encore plus avantageusement pour des armes haut de gamme. Les canons ainsi obtenus sont de très bonne qualité, et présentent une très bonne sécurité pour leur utilisateur.

L'invention sera mieux comprise à la lecture des exemples qui suivent qui sont donnés à titre indicatif non limitatif.

Dans les exemples, sauf indication contraire, tous les pourcentages sont exprimés en poids, la température est exprimée en degré Celsius et la pression est la pression atmosphérique.

En outre, la résilience KV à est mesurée selon la norme NF-EN ISO 148-1, la résistance mécanique Rm est mesurée selon la norme NF EN ISO 6892-1 et la dureté est mesurée selon la norme ASTM E18.

### Exemple comparatif 1 - coulée A (composition d'acier avec teneurs en Si et en Mn supérieures à 0,2%)

Une élaboration industrielle standard de 60 tonnes composée d'une fusion en four électrique comprenant l'opération de fusion proprement dite ainsi qu'une opération de déphosphoration poussée, suivie d'une opération affinage en poche permettant d'ajuster finement les éléments chimiques et obtenir un bon niveau de désoxydation avec traitement de dégazage en fin d'élaboration permettant d'assurer une désulfuration ainsi que de faibles teneurs en hydrogène (la teneur en H₂ est typiquement inférieure à 2 ppm et de préférence inférieure à 1,5 ppm, en particulier d'environ 1,2ppm), a été utilisée pour fabriquer une composition d'acier 3%CrMoV avec teneur en Si et en Mn supérieure à 0,2%. La composition chimique de la composition d'acier obtenue est reportée dans le tableau 1 ci-après :

**Tableau 1 - Composition chimique en %massique de la coulée A sauf (*) en ppm**

| **C** | **Mn** | **Si** | **Cr** | **Mo** | **V** | **P** | **Ni** | **Al** | **Cu** |
|---|---|---|---|---|---|---|---|---|---|
| 0,321 | 0,529 | 0,287 | 2,96 | 0,841 | 0,286 | 0,0044 | 0,086 | 0,012 | 0,038 |

| **S*** | **As*** | **Sb*** | **Sn*** | | | | | | |
|---|---|---|---|---|---|---|---|---|---|
| <10 | 26 | <15 | 37 | | | | | | |

La teneur en O₂ est comprise entre 7 et 12ppm.

La coulée a été laminée en barres.

Les propriétés mécaniques obtenues après traitement thermique à 920°C, pendant 20 minutes et revenu à 545°C durant 2 heures atteignent un niveau de dureté de 46 HRC avec une taille de grain relativement fine supérieure à un indice 10 ASTM. La résilience KV à 20°C est de 60 Joules minimum, la résilience à -40°C est de 37,7J. La résilience est donc inférieure à 40J à -40°C.

### Exemple comparatif 2 - coulée B (composition d'acier avec teneurs en Si et en Mn supérieures à 0,2% et faibles teneurs en P, As, Sb et Sn)

La coulée est obtenue par le même procédé que celui de l'exemple 1. La seule différence concerne la composition chimique de l'acier. Elle est indiquée dans le tableau 2 ci-dessous.

**Tableau 2 - Composition chimique en %massique de la coulée B sauf (*) en ppm**

| **C** | **Mn** | **Si** | **Cr** | **Mo** | **V** | **P** | **Ni** | **Al** | **Cu** |
|---|---|---|---|---|---|---|---|---|---|
| 0,312 | 0,483 | 0,288 | 3 | 0,812 | 0,278 | <0,002 | 0,052 | 0,013 | 0,036 |

| **S*** | **As*** | **Sb*** | **Sn*** | | | | | | |
|---|---|---|---|---|---|---|---|---|---|
| <10 | 29 | <15 | 18 | | | | | | |

La coulée a été laminée en barres. Les valeurs de résilience à -40°C obtenues pour la coulée B avec une faible teneur en résiduels (P, As, Sb et Sn), avec des traitements thermiques identiques à ceux menés sur la coulée A, sont de 38,7J (moyenne de 3 valeurs). Ainsi une très faible valeur en P, obtenue grâce notamment à un procédé d'élaboration particulièrement suivi au four électrique par une insufflation contrôlée d'oxygène ainsi que dans la maîtrise de la qualité chimique des additions métalliques et non métalliques, ne permet pas d'augmenter significativement les valeurs de résilience à basse température (-40°C), de même que de très faibles valeurs en résiduels As, Sb et Sn dont la somme est pour la coulée B de 62 ppm. La résilience est donc inférieure à 40J à - 40°C.

### Exemple 1 - coulée C (composition selon l'invention)

La coulée est obtenue par le même procédé que celui de l'exemple 1. La seule différence concerne la composition chimique de l'acier. Elle est indiquée dans le tableau 3 ci-dessous et correspond à une composition selon l'invention.

**Tableau 3 - Composition chimique en %massique de la coulée C sauf (*) en ppm**

| **C** | **Mn** | Si | **Cr** | **Mo** | **V** | **P** | **Ni** | **Al** | **Cu** |
|---|---|---|---|---|---|---|---|---|---|
| 0,312 | 0,18 | 0,115 | 2,98 | 0,842 | 0,278 | 0,002 | 0,058 | 0,015 | 0,035 |

| **S*** | **As*** | **Sb*** | **Sn*** | | | | | | |
|---|---|---|---|---|---|---|---|---|---|
| 9 | 24 | <15 | 30 | | | | | | |

La coulée a été laminée en barres.

Les valeurs de résilience à -40°C obtenues pour la coulée C avec des traitements thermique identiques à ceux menés sur la coulée A atteignent 43,3J sur une moyenne de 6 essais. La dureté obtenue reste comprise entre 46 et 48 HRC. La taille de grain austénitique reste également très fine avec un indice ASTM supérieur ou égal à 10.

La hausse de la résilience est significative par rapport aux coulées A et B (exemples comparatifs 1 et 2) avec un gain de l'ordre de 15%.

### Exemple 2 - coulée D (composition selon l'invention)

La coulée est obtenue par le même procédé que celui de l'exemple 1. La seule différence concerne la composition chimique de l'acier. Elle est indiquée dans le tableau 4 ci-dessous.

**Tableau 4 - Composition chimique en %massique de la coulée D sauf (*) en ppm**

| **C** | **Mn** | **Si** | **Cr** | **Mo** | **V** | **P** | **Ni** | **Al** | **Cu** |
|---|---|---|---|---|---|---|---|---|---|
| 0,316 | 0,188 | 0,193 | 2,99 | 0,847 | 0,275 | 0,002 | 0,053 | 0,014 | 0,029 |

| **S*** | **As*** | **Sb*** | **Sn*** | | | | | | |
|---|---|---|---|---|---|---|---|---|---|
| 4 | 26 | 17 | 36 | | | | | | |

La coulée a été laminée en barres.

Les valeurs de résilience à -40°C obtenues pour la coulée C avec des traitements thermique identiques à ceux menés sur la coulée A atteignent 43 J sur une moyenne de 6 essais. La dureté obtenue est comprise entre 46-48 HRC.

La hausse de la résilience est donc également significative par rapport aux coulées A et B (exemples comparatifs 1 et 2) avec un gain de l'ordre de 15%. La teneur en Si et Mn (inférieure à 0,20%) a donc un impact significatif sur la résilience à -40°C.

### Exemple comparatif 3 - coulée E

La coulée est obtenue par le même procédé que celui de l'exemple 1. La seule différence concerne la composition chimique de l'acier. Elle est indiquée dans le tableau 5 ci-dessous.

**Tableau 5 - Composition chimique en %massique de la coulée E sauf (*) en ppm**

| **C** | **Mn** | **Si** | **Cr** | **Mo** | **V** | **P** | **Ni** | **Al** | **Cu** |
|---|---|---|---|---|---|---|---|---|---|
| 0,311 | 0,454 | 0,132 | 3,06 | 0,841 | 0,287 | <0,004 | 0,046 | 0,011 | 0,039 |

| **S*** | **As*** | **Sb*** | **Sn*** | | | | | | |
|---|---|---|---|---|---|---|---|---|---|
| <10 | 34 | <15 | 26 | | | | | | |

La coulée a été laminée en barres.

Pour la coulée E, les valeurs de résiliences à -40°C obtenues avec des traitements thermiques strictement identiques à ceux réalisés dans les exemples comparatifs 1 et 2 et dans les exemples 1 et 2 sur les coulées A à D présentent une moyenne de 41,16J (moyenne sur 6 essais). La fourchette de dureté obtenue est de 46-48 HRC.

Ainsi donc si la teneur en Mn de la composition d'acier est supérieure à 0,200%, la ténacité obtenue KV à -40°C est inférieure à celles obtenues sur les coulées C et D présentant des teneurs en Mn <0,200%, tout en restant supérieur à 40J.

### Exemple 4 - impact du traitement de revenu sur le compromis résistance/ténacité de la composition selon l'invention

La coulée C (exemple 1) après son élaboration et son laminage en barres a subi un traitement thermique à 920°C pendant 20 minutes puis une ou plusieurs étapes de revenu à 545°C pendant 2 heures.

Les propriétés mécaniques obtenues (résiliences KV à -40°C et résistance mécaniques Rm à température ambiante) selon le nombre de revenus sont indiquées dans le tableau 6 ci-dessous.

**Tableau 6 - KV à -40°C et Rm à température ambiante selon le nombre de revenus à 545°C pendant 2 heures de la coulée C**

| **Nombre de revenu** | **Rm (MPa)** | **Moyenne KV (J)** |
|---|---|---|
| X1 | 1552 | 42,7 |
| X2 | 1541 | 44,1 |
| X3 | 1530 | 47,3 |
| X4 | 1516 | 46,5 |

Comme illustrée, plus le nombre de revenus augmente, plus la résilience à -40°C augmente, à l'exception du quatrième revenu pour lequel on observe une très légère baisse tout en présentant encore un très bon niveau. Le quatrième traitement de revenu fournit des résultats intéressants mais la résistance mécanique est nettement plus faible et très proche des 46HRC minimum recherchés pour cette application.

Le nombre de revenus est aisément convertible en un temps de traitement équivalent pour une seule opération de revenu à 545°C. Le tableau 7 ci-dessous montre qu'un seul traitement de revenu avec un temps correspondant à 2 traitements de revenu à 545°C ou 3 traitements de revenu à 545°C donne des résultats très similaires.

**Tableau 7 - KV à -40°C et Rm en fonction du temps de revenu à 545°C de la coulée C**

| **Temps de revenu** | **Rm (MPa)** | **Moyenne KV (J)** |
|---|---|---|
| 2 heures | 1552 | 42,7 |
| 4 heures | 1549 | 45,3 |
| 6 heures | 1533 | 47,5 |

L'adaptation du nombre de revenus ou son équivalent en temps de revenu permet d'augmenter significativement le niveau de résilience. Le gain par rapport à la coulée A traitée dans les conditions standard est de 25% à 30% environ pour la coulée C.

Il faut noter que cette amélioration résulte de la combinaison d'une basse teneur en Si et basse teneur en Mn (inférieure à 0,2%) avec une base 3%Cr-Mo-V comme montré dans le tableau 8 ci-dessous

**Tableau 8 - influence du nombre de revenus à 545°C durant 2 heures selon composition chimique sur Rm et KV à -40°C**

| | **Nombre de revenu** | **Rm (MPa)** | **Moyenne KV à - 40°C (J)** |
|---|---|---|---|
| **Coulée C (exemple 1)** | X1 | 1559 | 43,3 |
| | X2 | 1546 | 46 |
| | X3 | 1543 | 47,7 |
| | X4 | 1516 | 46,5 |
| **Coulée E (exemple 3)** | X1 | 1532 | 41 |
| | X2 | 1524 | 43,7 |
| | X3 | 1511 | 44 |
| | X4 | 1516 | 44,7 |
| **Coulée A (exemple comparatif 1)** | X1 | 1542 | 37,7 |
| | X2 | 1532 | 39 |
| | X3 | 1528 | 35,7 |
| | X4 | 1516 | 34,7 |

Seule la coulée C permet de passer à un niveau de résilience supérieure à 45J avec un nombre de revenu à 545°C adapté. La teneur basse en Silicium seule (inférieure à 0,2% : coulée E) permet d'augmenter le niveau de résilience jusqu'à 44J environ. Il faut noter que dans le cas de l'acier ayant une forte teneur en Si et en Mn (coulée A), le nombre de revenus n'influe pas sur le niveau de résilience. La valeur moyenne en résilience a même tendance à diminuer significativement au bout du 3ème traitement de revenu.

### Exemple 5 - Impact de la température de trempe du traitement thermique sur une coulée F selon l'invention : 920°C vs. 960°C

La coulée F est obtenue par le même procédé que celui de l'exemple 1. La seule différence concerne la composition chimique de l'acier. Elle est indiquée dans le tableau 9 ci-dessous.

**Tableau 9 - Composition chimique en %massique de la coulée F**

| **C** | **Mn** | **Si** | **Cr** | **Mo** | **V** |
|---|---|---|---|---|---|
| 0,30 | 0,19 | 0,19 | 3,1 | 1,1 | 0,28 |

La valeur de résilience à -40°C obtenue pour la coulée F avec un traitement thermique avec trempe à 920°C et un revenu unique de 2 heures à 545°C atteint 42 J ; alors que pour la même coulée F, un traitement thermique avec trempe à 960°C et un revenu unique de 2 heures à 545°C conduit à une valeur de résilience à -40°C de 27 J.

Une température de trempe élevée, à 960°C, dégrade donc la résilience de l'acier.

## Revendications

1. Composition d'acier étant constituée par :
Carbone : 0,28-0,35 ;
Manganèse : 0,10-0,30, de préférence 0,10-0,20 ;
Silicium : 0,10-0,20 ;
Chrome : 2,80-3,40;
Molybdène : 0,70-1,60, de préférence 0,70-1,30 ;
Vanadium : 0,20-0,50, de préférence 0,20-0,40;
Phosphore : ≤0,005;
Nickel : ≤ 0,10;
Aluminium : ≤0,025, de préférence 0,006 - 0,025 ;
Cuivre : ≤ 0,10;
Arsenic + Antimoine + Etain : < 100 ppm;
Soufre : < 10ppm
Fer : solde
en pourcentages en poids de la composition totale, ainsi que les impuretés inévitables.

2. Composition d'acier selon la revendication 1 étant constituée par :
Carbone : 0,28-0,35 ;
Manganèse : 0,10-0,20 ;
Silicium : 0,10-0,20 ;
Chrome : 2,80-3,40;
Molybdène : 0,70-1,30 ;
Vanadium : 0,20-0,40;
Phosphore : ≤0,005;
Nickel : ≤ 0,10;
Aluminium : ≤0,025, de préférence 0,006 - 0,025 ;
Cuivre : ≤ 0,10;
Arsenic + Antimoine + Etain : < 100 ppm;
Soufre : < 10ppm
Fer : solde
en pourcentages en poids de la composition totale, ainsi que les impuretés inévitables.

3. Composition d'acier selon l'une quelconque des revendications 1 ou 2, **caractérisée en ce que** la teneur en Molybdène est comprise entre 0,7 et 1,1, en pourcentages en poids de la composition totale.

4. Procédé de fabrication d'une ébauche en acier ayant la composition selon l'une quelconque des revendications 1 à 3, **caractérisé en ce qu'**il comprend :
a) une étape d'élaboration de l'acier ;
b) une étape de transformation de l'acier
c) un traitement thermique de l'acier comprenant une trempe à une température d'au moins 900°C et un traitement de revenu à une température d'au moins 530°C, avantageusement comprise entre 530 et 550°C, pendant une durée globale comprise entre 2 et 6 heures, avantageusement pendant une durée globale de 4 heures.

5. Procédé de fabrication selon la revendication 4, **caractérisé en ce que** l'étape c) comprend plusieurs traitements de revenu dont les durées additionnées correspondent à la durée globale de ladite étape, avantageusement deux traitements de revenu de 2 heures chacun.

6. Procédé de fabrication selon l'une quelconque des revendications 4 ou 5, **caractérisé en ce que** la température de la trempe est comprise entre 900 et 930°C.

7. Procédé de fabrication selon l'une quelconque des revendications 4 à 6, **caractérisé en ce que** l'étape b) consiste en une étape de laminage.

8. Procédé de fabrication selon l'une quelconque des revendications 4 à 7, **caractérisé en ce que** l'étape a) d'élaboration est mise en œuvre en four électrique à arc suivi d'un affinage en poche avec traitement de dégazage, avec éventuellement une étape de refusion sous laitier conducteur (ESR) ou sous vide (VAR), ou par des procédés VIM-VAR ou VIM-ESR.

9. Ebauche d'acier susceptible d'être obtenue par un procédé selon l'une quelconque des revendications 4 à 8.

10. Ebauche d'acier selon la revendication 9, **caractérisée en ce que** sa dureté est comprise entre 46 et 48 HRC.

11. Ebauche d'acier selon l'une quelconque des revendications 9 ou 10, **caractérisée en ce que** sa résilience KV à -40°C est d'au moins 40 Joules.

12. Ebauche d'acier selon l'une quelconque des revendications 9 à 11, **caractérisée en ce que** sa résistance mécanique Rm est comprise entre 1500 et 1600MPa.

13. Utilisation d'une ébauche selon l'une quelconque des revendications 9 à 12 ou d'une composition d'acier selon l'une quelconque des revendications 1 à 3 pour la fabrication d'un élément d'appareil à pression.

14. Utilisation selon la revendication 13, **caractérisé en ce que** l'élément d'appareil à pression est un tube de canon, en particulier d'armes de petits calibres.

## Patentansprüche

1. Stahlzusammensetzung, bestehend aus:
Kohlenstoff: 0,28 - 0,35,
Mangan: 0,10 - 0,30, vorzugsweise 0,10 - 0,20,
Silizium: 0,10 - 0,20,
Chrom: 2,80 - 3,40,
Molybdän: 0,70 - 1,60, vorzugsweise 0,70 - 1,30,
Vanadium: 0,20 - 0,50, vorzugsweise 0,20 - 0,40,
Phosphor: ≤ 0,005,
Nickel: ≤ 0,10,
Aluminium: ≤ 0,025, vorzugsweise 0,006 - 0,025,
Kupfer: ≤ 0,10,
Arsen + Antimon + Zinn: < 100 ppm,
Schwefel: < 10 ppm
Eisen: Rest
in Gewichtsprozent der gesamten Zusammensetzung, sowie den unvermeidlichen Verunreinigungen.

2. Stahlzusammensetzung nach Anspruch 1, bestehend aus:
Kohlenstoff: 0,28 - 0,35,
Mangan: 0,10 - 0,20,
Silizium: 0,10 - 0,20,
Chrom: 2,80 - 3,40,
Molybdän: 0,70 - 1,30,
Vanadium: 0,20 - 0,40,
Phosphor: ≤ 0,005,
Nickel: ≤ 0,10,
Aluminium: ≤ 0,025, vorzugsweise 0,006 - 0,025,
Kupfer: ≤ 0,10,
Arsen + Antimon + Zinn: < 100 ppm,
Schwefel: < 10 ppm
Eisen: Rest
in Gewichtsprozent der gesamten Zusammensetzung, sowie den unvermeidlichen Verunreinigungen.

3. Stahlzusammensetzung nach einem der Ansprüche 1 oder 2, **dadurch gekennzeichnet, dass** der Gehalt an Molybdän zwischen 0,7 und 1,1 in Gewichtsprozent der gesamten Zusammensetzung liegt.

4. Verfahren zur Herstellung eines Rohlings aus Stahl, der die Zusammensetzung nach einem der Ansprüche 1 bis 3 aufweist, **dadurch gekennzeichnet, dass** es umfasst:
a) einen Schritt der Herstellung des Stahls,
b) einen Schritt der Umwandlung des Stahls und
c) eine Wärmebehandlung des Stahls, umfassend ein Abschrecken bei einer Temperatur von zumindest 900 °C und eine Anlassbehandlung bei einer Temperatur von zumindest 530 °C, vorteilhafterweise zwischen 530 und 550 °C, während einer Gesamtdauer zwischen 2 und 6 Stunden, vorteilhafterweise während einer Gesamtdauer von 4 Stunden.

5. Verfahren zur Herstellung nach Anspruch 4, **dadurch gekennzeichnet, dass** der Schritt c) mehrere Anlassbehandlungen umfasst, deren addierte Dauern der Gesamtdauer des Schritts entsprechen, vorteilhafterweise zwei Anlassbehandlungen von jeweils 2 Stunden.

6. Verfahren zur Herstellung nach einem der Ansprüche 4 oder 5, **dadurch gekennzeichnet, dass** die Temperatur des Abschreckens zwischen 900 und 930 °C liegt.

7. Verfahren zur Herstellung nach einem der Ansprüche 4 bis 6, **dadurch gekennzeichnet, dass** der Schritt b) aus einem Walzschritt besteht.

8. Verfahren zur Herstellung nach einem der Ansprüche 4 bis 7, **dadurch gekennzeichnet, dass** der Schritt a) der Herstellung in einem elektrischen Lichtbogenofen ausgeführt wird, gefolgt von einer Veredelung in der Gießpfanne mit einer Entgasungsbehandlung, optional mit einem Schritt des Umschmelzens unter leitfähiger Schlacke (ESR) oder unter Vakuum (VAR), oder durch VIM-VAR- oder VIM-ESR-Verfahren.

9. Stahlrohling, der dazu geeignet ist, durch ein Verfahren nach einem der Ansprüche 4 bis 8 erhalten zu werden.

10. Stahlrohling nach Anspruch 9, **dadurch gekennzeichnet, dass** seine Härte zwischen 46 und 48 HRC liegt.

11. Stahlrohling nach einem der Ansprüche 9 oder 10, **dadurch gekennzeichnet, dass** seine Kerbschlagzähigkeit bei -40 °C zumindest 40 Joule beträgt.

12. Stahlrohling nach einem der Ansprüche 9 bis 11, **dadurch gekennzeichnet, dass** seine mechanische Festigkeit Rm zwischen 1500 und 1600 MPa liegt.

13. Verwendung eines Rohlings nach einem der Ansprüche 9 bis 12 oder einer Stahlzusammensetzung nach einem der Ansprüche 1 bis 3 zur Herstellung eines Elements einer Druckvorrichtung.

14. Verwendung nach Anspruch 13, **dadurch gekennzeichnet, dass** das Element einer Druckvorrichtung ein Geschützrohr ist, insbesondere für kleinkalibrige Waffen.

## Claims

1. Steel composition essentially being constituted by:
Carbon: 0.28-0.35;
Manganese: 0.10-0.30, preferably 0.10-0.20;
Silicon: 0.10-0.20;
Chromium: 2.80-3.40;
Molybdenum: 0.70-1.60, preferably 0.70-1.30;
Vanadium: 0.20-0.50, preferably 0.20-0.40;
Phosphorus: ≤ 0.005;
Nickel: ≤ 0.10;
Aluminium: ≤ 0.025, preferably 0.006-0.025;
Copper: ≤ 0.10;
Arsenic + Antimony + Tin: < 100 ppm;
Sulfur: < 10 ppm;
Iron: remainder;
as weight percentages of the total composition, and also the inevitable impurities.

2. Steel composition according to Claim 1, being constituted by:
Carbon: 0.28-0.35;
Manganese: 0.10-0.20;
Silicon: 0.10-0.20;
Chromium: 2.80-3.40;
Molybdenum: 0.70-1.30;
Vanadium: 0.20-0.40;
Phosphorus: ≤ 0.005;
Nickel: ≤ 0.10;
Aluminium: ≤ 0.025, preferably 0.006-0.025;
Copper: ≤ 0.10;
Arsenic + Antimony + Tin: < 100 ppm;
Sulfur: < 10 ppm;
Iron: remainder;
as weight percentages of the total composition, and also the inevitable impurities.

3. Steel composition according to either of Claims 1 and 2, **characterized in that** the molybdenum content is between 0.7 and 1.1, as weight percentages of the total composition.

4. Process for manufacturing a steel blank having the composition according to any one of Claims 1 to 3, **characterized in that** it comprises:
a) a step of producing the steel;
b) a step of transforming the steel;
c) a heat treatment of the steel comprising quenching at a temperature of at least 900°C and a tempering treatment at a temperature of at least 530°C, advantageously between 530 and 550°C, for an overall time of between 2 and 6 hours, advantageously for an overall time of 4 hours.

5. Manufacturing process according to Claim 4, **characterized in that** step c) comprises several tempering treatments, the cumulative times of which correspond to the overall time of said step, advantageously two tempering treatments of 2 hours each.

6. Manufacturing process according to either of Claims 4 and 5, **characterized in that** the quenching temperature is between 900 and 930°C.

7. Manufacturing process according to any one of Claims 4 to 6, **characterized in that** step b) consists of a rolling step.

8. Manufacturing process according to any one of Claims 4 to 7, **characterized in that** the production step a) is performed in an electric arc furnace followed by vacuum arc degassing, optionally with a step of electroslag remelting (ESR) or vacuum arc remelting (VAR), or via VIM-VAR or VIM-ESR processes.

9. Steel blank that may be obtained via a process according to any one of Claims 4 to 8.

10. Steel blank according to Claim 9, **characterized in that** its hardness is between 46 and 48 HRC.

11. Steel blank according to either of Claims 9 and 10, **characterized in that** its resilience KV at -40°C is at least 40 joules.

12. Steel blank according to any one of Claims 9 to 11, **characterized in that** its mechanical strength Rm is between 1500 and 1600 MPa.

13. Use of a blank according to any one of Claims 9 to 12 or of a steel composition according to any one of Claims 1 to 3 for the manufacture of a pressure appliance component.

14. Use according to Claim 13, **characterized in that** the pressure appliance component is a barrel tube, in particular for small-calibre weapons.
